# EUROPÄISCHE PATENTANMELDUNG

(11) **EP 0 411 129 A1**
(43) Veröffentlichungstag der Anmeldung: **06.02.1991**
(21) Anmeldenummer: 89907387.8
(22) Anmeldetag: 14.12.1988
(51) Int. Cl.: G03G 5/022

(54) **ELEKTROPHOTOGRAPHISCHER AUFZEICHNUNGSTRAEGER**

(71) Anmelder: TAZENKOV, Boris Afanasievich, Leningrad, 105268 (SU); KACHANOV, Evgeny Grigorievich, Vladimirkaya obl Kovrov 601900 (SU); EVSTROPOV, Alexandr Nikolaevich, Vladimirkaya obl Kovrov 601916 (SU); KOTOV, Vladislav Mikhailovich, Grozny, 364051 (SU); IZVOLENSKY, Evgeny Viktorovich, Vladimirkaya obl Kovrov 601916 (SU); NEVSKY, Lev Valentinovich, Vladimir, 600665 (SU)
(72) Erfinder: TAZENKOV, Boris Afanasievich, Leningrad, 105268 (SU); KACHANOV, Evgeny Grigorievich, Vladimirkaya obl Kovrov 601900 (SU); EVSTROPOV, Alexandr Nikolaevich, Vladimirkaya obl Kovrov 601916 (SU); KOTOV, Vladislav Mikhailovich, Grozny, 364051 (SU); IZVOLENSKY, Evgeny Viktorovich, Vladimirkaya obl Kovrov 601916 (SU); NEVSKY, Lev Valentinovich, Vladimir, 600665 (SU)
(74) Vertreter: von Füner, Alexander
(86) Internationale Anmeldenummer: PCT/SU1988/000257
(87) Internationale Veröffentlichungsnummer: WO 1990/007146

(57) **Zusammenfassung**

Die Erfindung betrifft die Elektrophotographie.

Der elektrophotographische Aufzeichnungsträger enthält eine Metallunterlage (1), eine darauf aufgebrachte elastische Schicht (2) aus einem wärmebeständigen Polymermaterial, auf der eine elektrisch leitende stabilisierende Zwischenschicht (3) Platz findet, die mit einer photoleitenden Schicht (4) elektrisch verbunden ist, die auf der elektrisch leitenden Zwischenschicht (3) angeordnet ist.

## Beschreibung

### Gebiet der Technik

Die Erfindung betrifft die Elektrophotographie und bezieht sich insbesondere auf elektrophotographische Aufzeichnungsträger.

### Zugrundeliegender Stand der Technik

Es ist ein elektrophotographischer Aufzeichnungsträger (SU, A, 777633) bekannt, der eine Metallunterlage mit einer darauf aufgebrachten Zwischenschicht aus kristallinem Selen und eine photoleitende Schicht aus glasartigem Selen, die auf dieser Zwischenschicht Platz findet, enthält.

Der bekannte elektrophotographische Aufzeichnungsträger besitzt eine geringe Stabilität photoelektrischer

Kennwerte der Selenschicht, ein hohes Kristallisationsvermögen der photoleitenden Schicht durch Vorhandensein der aus kristallinem Seien bestehenden Zwischenschicht, erfordert einen hohen Arbeitsaufwand für das Entfernen der photoleitenden Schicht, die ihre Lebensdauer bis zum letzten verbraucht hat, und bietet keine Möglichkeit, die Metallunterlage ohne zusätzliche mechanische Bearbeitung wiederzuverwenden.

Ferner ist ein elektrophotographischer Aufzeichnungsträger (SU, A, 1191877) bekannt, der aus einer Metallunterlage, einer photoleitenden Schicht und einer elektrisch leitenden stabilisierenden Zwischenschicht besteht, wobei die letztere zwischen der Metallunterlage und der photoleitenden Schicht angeordnet und aus einem Stoff gefertigt ist, der die Ausbreitung der Kristallisation von der Metallunterlage aus verhindert und eine festere Haftung an der photoleitenden Schicht als eine solche an der Metallunterlage besitzt.

An die Oberfläche der Metallunterlage, die mit hohem Reinheitsgrad bearbeitet ist, werden hohe Anforderungen gestellt, d.h. es sind keine durch Schlag verursachten Beschädigungen, keine Risse und Kratzer sowie keine anderen Fehler mechanischer und metallurgischer Herkunft zugelassen. Solch eine Metallunterlage läßt sich nicht reparieren.

### Offenbarung der Erfindung

Der Erfindung liegt die Aufgabe zugrunde einen solchen elektrophotographischen Aufzeichnungsträger zu schaffen, der es gestattet, eine gewünschte Reinheit der Oberfläche einer Metallunterlage bei wesentlicher Senlung des Materialaufwandes während der Herstellung des elektrophotographischen Aufzeichnungsträgers zu erzielen, was eine verlängerte Lebensdauer,
- eine vereinfachte Technologie zu deren Herstellung
- eine verbesserte Reparaturfähigkeit der Metallunterlage

und als Folge davon eine erhöhte Stabilität photoelektrischer Kennwerte der photoleitenden Schicht und eine längere Lebensdauer des elektrophotographischen Aufzeichnungsträgers bei dessen Funktionstüchtigkeit gewährleistet.

Die gestellte Aufgabe wird dadurch gelöst, daß der elektrophotographische Aufzeichnungsträger, welcher eine Metallunterlage, eine photoleitende Schicht und eine mit dieser in elektrischer Verbindung stehende, elektrisch leitende stabilisierende Zwischenschicht enthält, gemäß der Erfindung eine zwischen der Metallunterlage und der elektrisch leitenden Zwischenschicht angeordnete und auf die Metallunterlage aufgebrachte elastische Schicht aus einem wärmebeständigen Polymermaterial aufweist, dessen Wärmebeständigkeitstemperatur die Temperatur der Oberfläche der Metallunterlage bei einer Temperatur übersteigt, bei der das Material der photoleitenden Schicht in den amorphen Zustand übergeht.

Es ist zweckmäßig, daß das wärmebeständige Polymermaterial der elastischen Schicht elektrisch leitend ist. elektrophotographischen Aufzeichnungsträgers bei dessen Funktionstüchtigkeit zu vergrößern.

### Kurzbeschreibung der Zeichnungen

Im folgenden wird die Erfindung an Hand von konkreten Ausführungsbeispielen unter Bezugnahme auf die beige-legten Zeichnungen näher erläutert. Es zeigen
Fig. 1 einen Längsschnitt durch den erfindungsgemäßen elektrophotographischen Aufzeichnungsträger mit einer elastischen Schicht, die aus einem elektrisch leitenden wärmebeständigen Polymermaterial gefertigt ist;
Fig. 2 einen Längsschnitt durch den erfindungsgemäßen elektrophotographischen Aufzeichnungsträger mit einer elastischen Schicht, die aus einem wärmebeständigen Polymermaterial ausgeführt ist.

Bevorzugte Ausführungsform der Erfindung

Der erfindungsgemässe elektrophotographische Aufzeichnungsträger enthält eine Metallunterlage 1 (Fig. 1), eine darauf aufgebrachte elastische Schicht 2 aus einem wärmebeständigen, elektrisch leitenden Polymermaterial, eine elektrisch leitende stabilisierende Zwischenschicht 3, die auf der elastischen Schicht 2 angeordnet ist, eine auf der Zwischenschicht 3 angeordnete photoleitende Schicht 4.

Die photoleitenden Schicht 4 ist aus glasartigem Selen gefertigt, das mit Sauerstoff dotiert ist. Die elektrisch leitende stabilisierende Zwischenschicht 3 besteht z.B. aus Zinn und bildet eine hochfeste Verbindung mit der photoleitenden Schicht 4.

Die in die photoleitende Selenschicht 4 dotierten Zinnatome begünstigen die Bildung von intermolekularen Querverbindungen, was eine hohe Stabilität photoelektrischer Kennwerte und eine höhere Lebensdauer bei normalen und erhöhten Betriebstemperaturen des elektrophotographischen Aufzeichnungsträgers sichert.

Die elastische Schicht 2 ist z.B. aus einem wärme-

Es ist möglich, daß die elastische Schicht aus wärmebeständigem Polymermaterial eine Breite hat, die der Breite einer Zone gleich ist, innerhalb der der elektrophotographische Aufzeichnungsträger belichtet wird, wobei die elektrische Verbindung der elektrisch leitenden Zwischenschicht mit der Metallunterlage unmittelbar auf Abschnitten hergestellt ist, die außerhalb der Belichtungszone des elektrophotographischen Aufzeichnungsträgers liegen.

Als Polymermaterial der elastischen Schicht kann man Polyurethan verwenden.

Man kann auch als Polymermaterial der elastischen Schicht Polyamid benutzen.

Es ist zweckdienlich, daß als Polymermaterial der elastischen Schicht Polyarylat benutzt ist.

Zweckmässigerweise können als Polymermaterial Zelluloseester benutzt werden.

Die Erfindung ermöglicht durch Einführung der aus einem wärmebeständigen Polymermaterial bestehenden elastischen Schicht in den elektrophotographischen Aufzeichnungsträger eine Senkung des Verbrauchs an sehr defizitären rohrförmigen Aluminiumknüppeln, eine Herabsetzung des Arbeitsaufwandes für die Vorbereitung der Oberfläche der Metallunterlage vor dem Aufbringen der photoleitenden Schicht. Außerdem wird es durch die Erfindung möglich, die chemische Behandlung der Oberfläche der Metallunterlage zu vermeiden und den Anteil der mechanischen Bearbeitung derselben herabzusetzen, die Beständigkeit der mechanischen Metallunterlage gegen mechanische Einflüsse zu verbessern, die Lebensdauer der Metallunterlage zu verlägern und deren Reparaturfähigkeit zu verbessern, die Technologie zu deren Herstellung zu vereinfachen, das Entfernen der photoleitenden Schicht, die ihre Lebensdauer bis zum letzten verbraucht hat, zu erleichtern, die Stabilität photoelektrischer Kennwerte der photoleitenden Schicht zu erhöhen und die Betriebsstunden des beständigen, elektrisch leitenden Polymermaterial ausgeführt. Als solches Polymermaterial können z.Z. bekannte, elektrisch leitende Polymere verwendet werden.

Die elastische Schicht 2 wird auf die Mantelfläche der Metallunterlage aufgebracht.

In Fig. 2 ist ein elektrophotographischer Aufzeichnungsträger dargestellt, bei dem die elastische Schicht 2 aus wärmebeständigem Polymermaterial eine Breite hat, die der Breite. einer Zone L gleich ist, innerhalb der der elektrophotographische Aufzeichnungsträger belichtet wird, wobei die elektrische Verbindung der elektrisch leitenden Schicht 3 mit der Metallunterlage 1 unmittelbar auf Abschnitten hergestellt ist, die außerhalb der Belichtungszone L des elektrophotographischen Bildträgers liegt.

Das Aufbringen der elastischen Schicht 2 auf die Metallunterlage 1 bietet die Möglichkeit, an der Mantelfläche der Metallunterlage eine Oberflächenreinheit Rₐ zu erhalten, die ungefähr 0,01 JLm gleich ist, was eine Senkung des Materialaufwandes sichert, der für die Vorbereitung der Oberfläche der Metallunterlage vor dem Aufbringen der elektrisch leitenden und der photoleitenden Schicht 3 bzw. 4 erforderlich ist.

Die Benutzung der Schicht 2 gestattet es, Fehler mechanischer und metallurgischer Herkunft auszuschalten und Kristallisationszentren an der Oberfläche der Metallunterlage 1 zu beseitigen, wodurch die photoelektrischen Kennwerte verbessert werden und die Lebensdauer der photoleitenden Schicht 4 verlängert wird.

Ändern sich die geometrischen Maße der Metallunterlage 1 und gehen sie über die dafür vorgeschriebenen Toleranzgrenzen hinaus, so gibt es eine Möglichkeit, diese Maße durch Aufbringen der elastischen Schicht 2 wiederherzustellen.

Ist der Wechsel der verbrauchten oder mechanisch beschädigten photoleitenden Schicht 4 erforderlich, dann erwärmt man den elektrophotographischen Aufzeichnungsträger auf eine vorgegebene Temperatur. So erwärmt man z.B. beim Wechsel der aus glasartigem Selen ausgeführten photoleitenden Schicht 4 den elektrophotographischen Aufzeichnungsträger auf 80...90. C. Im angegebenen Temperaturintervall erfolgt eine polymorphe Umwandlung von Selen unter diskreter Änderung der Dichte und des Längenausdehnungskoeffizienten, desselben, was zur Zerstörung einer Komposition führt, die aus der photoleitenden Schicht 4 und der elektrisch leitenden Schicht 3 besteht, und unter anschließender Abtrennung dieser Komposition von der Oberfläche der elastischen Schicht 2. Alsdann verwendet man die Metallunterlage wieder zur Herstellung des elektrophotographischen Aufzeichnungsträgers.

Bei Anwendung von verschiedenen Polymermaterialien zur Fertigung der elastischen Schicht 2 und bei der Notwendigkeit, die photoleitende Schicht, die ihre Lebensdauer abgearbeitet hat, zu entfernen, benutzt man den Polymermaterialien entsorechende Lösungsmittel.

Zum besseren Verständnis der vorliegenden Erfindung werden nachstehend folgende Ausführungsbeispiele des elektrophotographischen Aufzeichnungsträgers angeführt.

### Beispiel 1

Ein 260 mm langer elektrophotographischer Aufzeichnungsträger für ein Kopier- und Vervielfältigungsgerät enthält eine aus einer Aluminiumlegierung bestehende Metallunterlage mit einer Oberflächenreiheit Rₐ = 0,63 µm, eine aus einem wärmebeständigen Polyurethan auf der Basis von Poly- äthylenbutylenglykoladipinat ausgeführte elastische Schicht mit einer Dicke von 30 µm und einer Breite von 250 mm, die der Breite der Belichtungszone des elektrophotographischen Aufzeichnungsträgers gleich ist, eine aus Zinn bestehende, elektrisch leitende stabilisierende Zwischenschicht mit einer Dicke von 3 µm und eine photoleitende Schicht, die aus Selen und dessen Legierungen ausgeführt ist und eine Breite von 53 µm hat.

Dabei betrug die Wärmebeständigkeitstemperatur von Polyurethan 230 C, die Temperatur der Oberfläche der Metallunterlage 170 °C, während die Temperatur, bei der das Material der photoleitenden Schicht in den amorphen Zustand übergeht, 120 °C gleich war.

### Beispiel 2

Ein 300 mm langer elektrophotographischer Aufzeichnungsträger für ein Kopier- und Vervielfältigungsgerät enthält eine aus einer Alumniumlegierung bestehenden Metallunterlage mit einer Oberflächenreinheit Rₐ = 0,25µm, eine aus Polyarylat auf der Basis von Phenylendiaminen und Phthalsäuren ausgeführte elastische Schicht mit einer Dicke von 50 µm und einer Breite von 290 mm, die der Breite der Belichtungszone gleich ist, eine aus Zinn bestehende, elektrisch leitende stabilisierende Zwischenschicht mit einer Dicke von 5 µm und einer Breite von 300 mm und eine aus Selen bestehende photoleitende Schicht mit einer Dicke von 60 µm.

Die Wärmebeständigkeitstemperatur von Polyrylat betrug 290° C, die Temperatur der Metallunterlage 90⁰ C, während die Temperatur, bei der das Material der photoleitenden Schicht in den amorphen Zustand übergeht, gleich 85⁰ C war.

### Beispiel 3

Ein 288 mm langer elektrophotographischer Aufzeichnungsträger für ein Kopier- und Vervielfältigungsgerät enthält eine Metallunterlage aus einer Aluminiumlegierung mit einer Oberflächenreinheit Rₐ = 0,63 µm, eine aus Polyarylat ausgeführte elastische Schicht mit einer Dicke von 25 µm und einer Breite von 270 mm, eine aus Zinn bestehende, elektrisch leitende stabilisierende Zwischenschicht mit einer Dicke von 5 µm und einer Breite von 288 mm und eine aus Selen gefertigte photoleitende Schicht mit einer Dicke von 80 µm.

Hierbei machte die Wärmebeständigkeitstemperatur von Polyarylat 210° und die Temperatur der Metallunterlage 85⁰ C aus, während die Temperatur, bei der das Material der photoleitenden Schicht in den amorphen Zustand übergeht, 85 C betrug.

### Beispiel 4

Ein 400 mm langer elektrophotographischer Aufzeichnungsträger für ein Kopier- und Vervielfältigungsgerät enthält eine aus einer Aluminiumlegierung bestehende Metallunterlage mit einer Oberfiächenreinheit Rₐ=0,01 µm, eine aus wasserlöslicher Methylzellulose ausgeführte elastische Schicht mit einer Dicke von 20 µm und einer Breite von 390 mm, die der Breite der Belichtungszone gleich ist, eine aus Zinn bestehende, elektrisch leitende stabilisierende Zwischenschicht mit einer Dicke von 3 µm und einer Breite von 400 mm und eine aus Selen gefertigte photoleitende Schicht mit einer Dicke von 68 µm.

Die Wärmebeständigkeitstemperatur von Methylzellulose war gleich 120°, die Temperatur der Metallunterlage machte 85⁰ C aus, während die Temperatur, bei der das Material der photoleitenden Schicht in den amorphen Zustand übergeht, gleich 85⁰ C war.

Wie aus dem Obendargelegten folgt, bietet der erfindungsgemäße elektrophotographische Aufzeichnungsträger die Möglichkeit, die Lebensdauer, Reparatirfähigkeit der Metallunterlage zu erhöhen und die Technologie zu deren Herstellung zu vereinfachen. Die Erfindung ermöglicht eine Erhöhung der Stabilität photoelektrischer Kennwerte der photoleitenden Schicht und eine Verlängerung der Betriebsstunden des elektrophotographischen Aufzeichnungsträgers bei dessen Funktionstüchtigkeit.

### Gewebliche Anwendbarkeit

Die Erfindung kann in der Elektrophotographie, die mit der Herstellung von Kopier- und Vervielfältigungsgeräten, elektrischen Röntgengeräten, die in der Medizin und der industriellen Defektoskopie zum Einsatz kommen, unmittelbar verbunden ist, sowie in zur Aufzeichnung von aus den Computern auszugebenden Daten verwendbaren Geräten, in Laseraufzeichnungseinrichtungen zur direkten Herstellung von Leiterplatten, in elektrophotographischen Ausgabedruckern(-printern), Bildmontagemaschinen, Seismographen, Einrichtungen zur Prüfung von Schweißnähten, in der Luftbildaufnahme verwendet werden.

## Patentansprüche

1. Elektrophotographischer Aufzeichnungsträger, welcher eine Metallunterlage (1), eine photoleitende Schicht (4) und eine mit dieser in elektrischer Verbindung stehende, elektrisch leitende stabilisierende Zwischenschicht (3) enthält, dadurch gekennzeichnet, daß er eine zwischen der Metallunterlage (1) und der elektrisch leitenden Zwischenschicht (3) angeordnete und auf die Metallunterlage (1) aufgebrachte elastische Schicht (2) aus einem wärmebeständigen Polymermaterial aufweist, dessen Wärmebeständigkeitstemperatur die Temperatur der Oberfläche der Metallunterlage (1) bei einer Temperatur übersteigt, bei der das Material der photoleitenden Schicht (4) in den amorphen Zustand übergeht.

2. Elektrophotographischer Aufzeichnungsträger nach Anspruch 1, dadurch gekennzeichnet,daß das wärmebeständige Polymermaterial der elastichen Schicht (2) elektrisch leitend ist.

3. Elektrophotographischer Aufzeichnungsträger nach Anspruch 1, dadurch gekennzeichnet, daß die elastische Schicht (2) aus wärmebeständigem Polymermaterial eine Breite hat, die der Breite einer Zone gleich ist, innerhalb der der elektrophotographische Aufzeichnungsträger belichtet wird, wobei die elektrische Verbindung der elektrisch leitenden Zwischenschicht (3) mit der Metallunterlage (1) unmittelbar auf Abschnitten hergestellt ist, die außserhalb der Belichtungszone (L) des elektrophotographischen Aufzeichnungsträgers liegen,

4. Elektrophotographischer Aufzeichnungsträger nach Ansprüchen 1 bis 3, dadurch gekennzeichnet, daß als Polymermaterial Polyurethan verwendet ist.

5. Elektrophotographischer Aufzeichnungsträger nach Ansprüchen 1 bis 3, dadurch gekennzeichnet, daß als Polymermaterial Polyamid benutzt ist.

6. Elektrophotographischer Aufzeichnungsträger nach Ansprüchen 1 bis 3, dadurch gekennzeichnet, daß als Polymermaterial Polyarylat benutzt ist.

7. Elektrophotographischer Aufzeichnungsträger nach Ansprüchen 1 bis 3, dadurch gekennzeichnet, daß als Polymermaterial Zelluloseester benutzt werden.
